# EUROPÄISCHE PATENTSCHRIFT

(11) **EP 1 507 612 B1**
(45) Veröffentlichungstag und Bekanntmachung des Hinweises auf die Patenterteilung: **11.12.2013**
(21) Anmeldenummer: 03735416.4
(22) Anmeldetag: 19.05.2003
(51) Int. Cl.: C25D 5/00, C25D 5/18, C25D 7/04, B22D 11/059

(54) **VERFAHREN ZUR GALVANISCHEN BESCHICHTUNG EINER STRANGGIESSKOKILLE**
METHOD FOR THE GALVANIC COATING OF A CONTINUOUS CASTING MOULD
PROCEDE D'ENDUCTION GALVANIQUE D'UNE COQUILLE POUR LA COULEE CONTINUE

(30) Priorität: 27.05.2002 CH 8762002
(43) Veröffentlichungstag der Anmeldung: 23.02.2005
(73) Patentinhaber: CONCAST AG, 8027 Zürich (CH)
(72) Erfinder: STILLI, Adrian, CH-8180 Bülach (CH)
(74) Vertreter: Luchs, Willi
(86) Internationale Anmeldenummer: PCT/EP2003/005238
(87) Internationale Veröffentlichungsnummer: WO 2003/099490

(56) Entgegenhaltungen:
- DE-A- 2 936 177
- FR-A- 2 806 098
- US-A- 5 496 463
- US-B1- 6 228 242
- PATENT ABSTRACTS OF JAPAN vol. 012, no. 343 (M-741), 14. September 1988 (1988-09-14) & JP 63 104752 A (SUMITOMO METAL IND LTD;OTHERS: 01), 10. Mai 1988 (1988-05-10)
- PATENT ABSTRACTS OF JAPAN vol. 009, no. 311 (M-436), 7. Dezember 1985 (1985-12-07) & JP 60 145247 A (KAWASAKI SEITETSU KK;OTHERS: 01), 31. Juli 1985 (1985-07-31)
- PATENT ABSTRACTS OF JAPAN vol. 014, no. 171 (C-0706), 3. April 1990 (1990-04-03) & JP 02 022495 A (MITSUBISHI HEAVY IND LTD), 25. Januar 1990 (1990-01-25)
- PATENT ABSTRACTS OF JAPAN vol. 006, no. 058 (M-122), 15. April 1982 (1982-04-15) & JP 57 001543 A (KAWASAKI STEEL CORP;OTHERS: 01), 6. Januar 1982 (1982-01-06)

## Beschreibung

Die Erfindung betrifft ein Verfahren zur galvanischen Beschichtung einer Stranggiesskokille gemäss dem Oberbegriff des Anspruches 1.

Stranggiesskokillen unterliegen beim Giessbetrieb einem ständigen abrasiven Verschleiss, so dass der Formhohlraum und somit auch die Querschnittabmasse der gegossenen Stränge immer grösser wird. Nach einer bestimmten Anzahl von Arbeitszyklen muss daher die jeweilige Stranggiesskokille durch eine neue ersetzt oder nachbearbeitet werden.

Es sind verschiedene Methoden für die Nachbearbeitung der Kokillen zwecks Wiederherstellung der ursprünglichen Geometrie des Formhohlraumes bzw. des Formhohlraum-Sollmasses bekannt. Die Nachbearbeitung kann zum Beispiel durch eine Explosionsverformung der Kokille auf einen Dorn erfolgen. Diese Methode ist nicht nur relativ kompliziert, teuer und umweltbelastend, sondern bedeutet auch eine Deformation der Kokillenaussenform, was wiederum eine Vergrösserung eines am Kokillenumfang vorhandenen Wasserspaltes und dadurch einen negativen Einfluss auf die Kokillenkühlung mit sich bringt. Den letztgenannten Nachteil haben auch andere bekannte Pressverfahren zum Zurückformen der Kokillen, bei welchen zuerst die Kokille von aussen zusammengedrückt und anschliessend der Formhohlraum auf das ursprüngliche Innenmass durch Innenschleifen oder Innenfräsen gebracht wird.

Schliesslich ist aus der EP-A-0 282 759 bekannt, den Formhohlraum einer Stranggiesskokille durch galvanische Beschichtung der den Formhohlraum begrenzenden Innenflächen auf das Sollmass wiederzubringen. Bei diesem gattungsbildenden Verfahren wird die als Kathode dienende Kokille mitsamt eines mit löslichen Kupferstücken (Würfel, Kugeln, Scheiben) gefüllten, im Formhohlraum angeordneten gelochten Anodenkorbes in ein Elektrolytbad (Cu-Sulfatbad) eingetaucht. Bei einem Gleichstromanschluss findet eine Abscheidung des Kupfers aus dem Elektrolytbad und Ablagerung desselben auf den Kokillenflächen statt, wobei das aus dem Elektrolytbad abgeschiedene Kupfer durch das aufgelöste Anodenkupfer ersetzt wird. Bei diesem Tauchgalvanik-Verfahren wird eine relativ niedrige Stromdichte, beispielsweise von etwa 15 A/dm², erreicht. Bei der Tauchgalvanik-Beschichtung von meistens im Querschnitt polygonalen Formhohlräumen besteht erfahrungsgemäss die Gefahr, dass in den Eckbereichen die Schicht unzureichend dick wird, das heisst, dass die Schichtdicke nur etwa 1/4 bis 1/10 derjenigen in den übrigen Bereichen beträgt. Diesem ungleichmässigen Schichtaufbau kann mit speziellen Anodengeometrien nur teilweise abgeholfen werden. Dies bedeutet, dass eine weitere mechanische Nachbearbeitung notwendig ist.

Bei Anfertigung von Dickschichten besteht zudem die Gefahr, dass sich Eckbrücken mit eingeschlossenen Hohlräumen bilden, wodurch die Kokille unbrauchbar wird. Ein weiterer Nachteil der Tauchgalvanik-Beschichtung besteht darin, dass die Aussenflächen der Kokille mit einem gegenüber der elektrolytischen Behandlung inerten Material abgedeckt werden müssen.

Der vorliegenden Erfindung liegt die Aufgabe zugrunde, ein Verfahren der eingangs genannten Art vorzuschlagen, mit welchem das Formhohlraum-Sollmass auch bei Stranggiesskokillen mit im Querschnitt polygonalen Formhohlraum möglichst einfach erreicht oder wiedererreicht werden kann, ohne dass Problemzonen in den Eckbereichen des Formhohlraumes entstehen. Ferner soll erreicht werden, dass die zu beschichtenden Stranggiesskokillen in ihren Aussenabmessungen möglichst unverändert bleiben.

Diese Aufgabe wird erfindungsgemäss durch ein Verfahren mit den Merkmalen des Anspruches 1 gelöst.

Bevorzugte Weitergestaltungen der Erfindung bilden den Gegenstand der abhängigen Ansprüche.

Mit dem erfindungsgemässen Verfahren, bei welchem der Formhohlraum der kathodebildenden Stranggiesskokille unter Verwendung einer unlöslichen Anode vom Elektrolyt hydrodynamisch kontrollierbar durchströmt wird, wobei der Elektrolyt allein das Beschichtungsmaterial liefert, kann sowohl eine Dünnschicht des verschleissfesten Materials massgenau, ohne dass eine Nachbearbeitung notwendig ist, als auch eine Dickschicht (bei der allenfalls minimale Nacharbeit anfällt) aufgetragen werden, da der Schichtaufbau gleichmässig, ohne Eckschwächen, erfolgt. Ein wesentlicher Vorteil des erfindungsgemässen Verfahrens besteht darin, dass bei der galvanischen Beschichtung lediglich die Innenflächen des Formhohlraumes mit dem Elektrolyt in Kontakt kommen und daher die Aussenflächen der Stranggiesskokille nicht abgedeckt werden müssen. Zudem ist auch eine intermittierende Polumkehr Anode/Kathode möglich, mit der ein pulsierendes Abscheiden des Beschichtungsmaterials erreicht und die Beschichtung beeinflusst werden kann.

Als besonderer Vorteil sei hervorzuheben, dass die mechanischen Eigenschaften, wie beispielsweise die Härte, und insbesondere auch die Gefügestruktur der Beschichtung über den gesamten Bereich weitgehend gleichmässig gehalten werden können. Die Beschichtung kann schneller als mit den herkömmlichen Verfahren erzielt werden. Auch eine Knorpelbildung an den beschichteten Oberflächen kann weitgehend verhindert werden.

Die Erfindung wird nachfolgend anhand der Zeichnung näher erläutert.

Es zeigt:
Fig. 1 ein Prinzipschema des erfindungsgemässen Verfahrens.

In Fig. 1 ist rein schematisch eine Vorrichtung 1 dargestellt, die zur galvanischen Beschichtung von einen Formhohlraum 3 einer Stranggiessanlage 2 begrenzenden Innenflächen 4 mit einem verschleissfesten Beschichtungsmaterial zwecks Erreichen oder Wiedererreichen eines Formhohlraum-Sollmasses vorgesehen ist. Der Formhohlraum 3 kann beispielsweise einen rechteckförmigen oder quadratischen Querschnitt aufweisen und somit durch vier Innenflächen 4 begrenzt sein. Es könnte sich aber auch um eine Kokille mit einem anderen Formhohlraumquerschnitt (z.B. rund, vieleckig, langeckförmig) oder um eine sogenannte Dogbone-Kokille handeln.

Der Stranggiesskokille 2 sind stirnseitig ein Kopf- sowie ein Bodenstück 5, 6 zugeordnet, die über eine den Formhohlraum 3 durchragende Anode 7 miteinander verbunden sind. Dichtungselemente 8, 9 an den Stirnflächen der Stranggiesskokille 2 dichten den Formhohlraum 3 ab. Auch die Anode 7 ist im Kopf- und Bodenstück 5, 6 dichtend eingesetzt, vgl. Dichtungen 13, 14. Sowohl das Bodenstück 6 als auch das Kopfstück 5 sind mit mindestens je einer, vorzugsweise mit einer Anzahl von Oeffnungen 11 bzw. 12 versehen (in Fig. 1 ist je eine Oeffnung 11, 12 angedeutet), die Eintritts- bzw. Austrittsöffnungen zum Einführen bzw. Auslass eines zur galvanischen Beschichtung vorgesehenen Elektrolyten 25 in den bzw. aus dem ansonsten dicht verschlossenen, einen Reaktorraum bildenden Formhohlraum 3 bilden. Dieser wird aus einem Vorlagebehälter 15 mit Hilfe einer Pumpe 16 von unten durch das Bodenstück 6 hydrodynamisch kontrollierbar in den Reaktorraum gepumpt und mit Ueberlauf (drucklos) am Kopfstück 5 zurück zum Vorlagebehälter 15 bzw. zur Pumpe 16 geführt. Dem Elektrolyt 25 wird das Beschichtungsmaterial als Oxyd aus einem Behälter 18 zudosiert.

Für die galvanische Beschichtung ist die Stranggiesskokille 2 als Kathode und die Anode 7 mit angedeuteten Flügeln 7' an eine Gleichstromquelle 20 anschliessbar und bilden hierdurch einen Gleichstromkreis. Entweder die Dichtungselemente 8, 9 oder die Dichtungen 13, 14 wirken gleichzeitig elektrisch isolierend. Die Anode ist in ihrer Querschnittsform der Querschnittsform des Formhohlraumes 3 angepasst. Für polygonale Formhohlräume werden entsprechende prismatische Anoden verwendet. Die Anode besteht insbesondere aus einem Platin- oder Mischkeramik-beschichteten Titanmaterial oder aus Blei. Sie kann auch als Mehrfachanode ausgebildet sein. Grundsätzlich kann aber auch das Beschichtungsmaterial, wie zum Beispiel Kupfer, Nickel oder Chrom in der Anode enthalten sein, wobei es in Massiv- oder Stückform vorgesehen wäre.

Das erfindungsgemässe Verfahren ist zum Auftragen von beispielsweise Kupfer-, Nickel- oder Chromschichten geeignet. Das Beschichtungsmaterial wird durch den Elektrolyt 25 allein geliefert. Die Anode an sich ist unlöslich. Es kann sich zum Beispiel um platinbeschichtete Anoden aus Titan, Anoden aus Pb-Blech, beschichtete Mischkeramik und andere Materialien handeln. Bei den Elektrolyten können methansulfonsaure, cyanidische oder schwefelsaure Elektrolyttypen Anwendung finden. Mit diesen Hochgeschwindigkeitselektrolyten kann bei der intensiven Elektrolytbewegung eine Stromdichte von 20 bis 40 A/dm² erreicht werden. Mit einer effizienten hydrodynamischen Steuerung des Elektrolytdurchflusses durch den Reaktorraum kann sowohl eine Dünnschicht des verschleissfesten Materials massgenau, ohne dass eine Nachbearbeitung notwendig ist, als auch eine Dickschicht (bei der allenfalls minimale Nacharbeit anfällt) aufgetragen werden, da der Schichtaufbau gleichmässig und ohne Eckschwächen erfolgt. Das erfindungsgemässe Verfahren bringt insbesondere bei Chrombeschichtung wesentliche Vorteile, da gerade bei Chrom bei der herkömmlichen galvanischen Beschichtung besonders stark Eckprobleme entstehen (Schicht 5 bis 10 mal kleiner als auf den Flächen), und der Chrom nur mit schleifen nachgearbeitet werden kann.

Mit dem erfindungsgemässen Verfahren, bei welchem der Elektrolyt 25 allein das Beschichtungsmaterial liefert, kann auch pulsierendes Abscheiden des Beschichtungsmaterials erreicht werden, da neben der hydrodynamischen Steuerung auch eine intermittierende Polumkehr Anode/Kathode möglich ist und die Beschichtung beeinflussen kann.

Ein wesentlicher Vorteil des erfindungsgemässen Verfahrens besteht darin, dass bei der galvanischen Beschichtung lediglich die Innenflächen des Formholraumes mit dem Elektrolyt 25 in Kontakt kommen und daher die Aussenflächen der Stranggiesskokille nicht abgedeckt werden müssen.

Die Anode und/oder die Stranggiesskokille könnten im Prinzip um ihre Längsachse rotierbar ausgebildet sein, so dass eine Rotation während der Beschichtung und damit eine verbesserte Beschichtung ermöglicht werden könnte.

Die Stranggiesskokille 2 wird vor der Beschichtung durch einen Spülprozess, insbesondere eine Kaskadenspülung, gereinigt, was nicht näher erläutert ist. Sie ist hierbei für die Beschichtung und vorzugsweise für diese Spülung in einem geschlossenen System eingebunden.

Die Stranggiesskokille besteht aus einem metallischen Werkstoff oder Werkstoffverbund, wie Kupfer, Aluminium, Nickel, aus einem Kunststoff oder Verbundkunststoff oder aus einem Keramikwerkstoff oder anderen Werkstoffen.

Es kann ferner eine Gleichrichtereinrichtung vorgesehen sein, mittels der die Stromrichtung zwecks Erzielung eines gleichmässigen Schichtauftragens umkehrbar ist.

Ferner wird bei Verwendung von Kupfer als Beschichtungsmaterial vorgängig ein käufliches Kupferoxyd genommen, bei welchem der zu grosse Chlorgehalt mittels eines Wasch-/Löse-Prozesses reduziert wird.

Die Stranggiesskokille 2 kann alternativ nur in bestimmten Bereichen oder bei diesen Bereichen verstärkt, d.h. mit einer grösseren Schichtdicke, beschichtet werden, bei denen im Betrieb ein verhältnismässig höherer Verschleiss auftritt, beispielsweise im Bereich der Badoberfläche, bei dem insbesondere durch das Abdeckmaterial ein zusätzlicher Verschleiss auftritt. Damit wird eine effiziente Beschichtung erzielt. Ein solches partielles Beschichten kann durch teilweises Abdecken der Anode oder durch Einschieben von nicht leitenden Blenden oder durch ähnliche Massnahmen erzielt werden.

Während des Beschichtungsvorganges können elektromagnetische Felder von nicht näher gezeigten Magneten erzeugt werden, durch welche die Partikel des Beschichtungsmaterials derart geleitet oder geführt werden, dass sich in bestimmten Bereichen, vorzugsweise in den Kantenbereichen der Stranggiesskokille, eine gleich dicke Schicht wie in den übrigen Bereichen abscheidet.

Die Erfindung ist mit den obigen Ausführungen ausreichend dargetan. Sie könnte selbstverständlich noch in anderen Varianten veranschaulicht werden.

## Patentansprüche

1. Verfahren zur galvanischen Beschichtung einer Stranggiesskokille (2), bei dem die einen Formhohlraum (3) begrenzenden Innenflächen (4) der Stranggiesskokille (2) mit einem Beschichtungsmaterial zwecks Erreichen oder Wiedererreichen eines Formhohlraum-Sollmasses beschichtet werden, wobei die Stranggiesskokille (2) als Kathode, eine im Formhohlraum (3) angeordnete Anode (7) und ein das Beschichtungsmaterial enthaltener Elektrolyt (25) verwendet wird, **dadurch gekennzeichnet, dass** eine unlösliche Anode (7) mit einer Querschnittsform, die der Querschnittsform des Formhohlraumes (3) angepasst ist, in den Formhohlraum (3) eingebracht, der Formhohlraum (3) stirnseitig mit Dichtungselementen (8, 9) und mit einem Kopf- (5) und einem Bodenstück (6) abgedichtet und von dem als Träger des Besichtungsmaterials dienenden Elektrolyt gesteuert durchströmt wird, und dass mittels einer Gleichrichtereinrichtung oder dergleichen mit Polwendefunktion die Stromrichtung periodisch gewechselt und hierbei durch eine entsprechende Wahl dieses periodischen Wechsels über die ganze Kokillenlänge ein gleichmässiger Schichtauftrag erzielt wird.

2. Verfahren nach Anspruch 1, **dadurch gekennzeichnet, dass** als Beschichtungsmaterial Kupfer, Nickel oder Chrom verwendet und dem Elektrolyt (25) jeweils als Oxyd zudosiert wird.

3. Verfahren nach Anspruch 1 oder 2, **dadurch gekennzeichnet, dass** ein methansulfonsaurer, cyanidischer oder schwefelsaurer Elektrolyt (25) verwendet wird.

4. Verfahren nach einem der Ansprüche 1 bis 3, **dadurch gekennzeichnet, dass** die als unlöslich verwendete Anode (7), welche auch als Mehrfachanode ausgebildet sein kann, aus einem Platin- oder Mischkeramikbeschichteten Titanmaterial oder aus Blei ausgebildet wird.

5. Verfahren nach einem der Ansprüche 1 bis 4, **dadurch gekennzeichnet, dass** der Elektrolyt (25) mittels einer Pumpe (16) in einen von den Innenflächen (4) des Formhohlraumes (3) umschlossenen, stirnseitig durch ein Boden- sowie ein Kopfstück (6, 5) abgeschlossenen Reaktorraum gepumpt und aus diesem zurück zur Pumpe (16) geführt wird.

6. Verfahren nach einem der Ansprüche 1 - 5, **dadurch gekennzeichnet, dass** die Anode (7) und/oder die Stranggiesskokille (2) um ihre Längsachse rotierbar ausgebildet sind, so dass eine Rotation während der Beschichtung ermöglicht wird.

7. Verfahren nach einem der Ansprüche 1 bis 6, **dadurch gekennzeichnet, dass** die Stranggiesskokille (2) vor der Beschichtung durch einen Spülprozess, insbesondere eine Kaskadenspülung, gereinigt wird.

8. Verfahren nach einem der Ansprüche 1 bis 7, **dadurch gekennzeichnet, dass** die Stranggiesskokille (2) für die Beschichtung und vorzugsweise für die Spülung in einem geschlossenen System eingebunden ist.

9. Verfahren nach einem der Ansprüche 1 bis 8, **dadurch gekennzeichnet, dass** die Stranggiesskokille (2) aus einem metallischen Werkstoff oder Werkstoffverbund, wie Kupfer, Aluminium, Nickel, aus einem Kunststoff oder Verbundkunststoff oder aus einem Keramikwerkstoff oder anderen Werkstoffen besteht.

10. Verfahren nach Anspruch 1, **dadurch gekennzeichnet, dass** bei der Anwendung von Kupfer vorgängig ein käufliches Kupferoxyd verwendet wird, bei welchem der zu grosse Chlorgehalt mittels eines Wasch-/Löseprozesses reduziert wird.

11. Verfahren nach einem der Ansprüche 1 - 10, **dadurch gekennzeichnet, dass** die Innenflächen eines polygonalen, insbesondere rechteckigen Formhohlraumquerschnittes beschichtet werden.

12. Verfahren nach Anspruch 1, **dadurch gekennzeichnet, dass** das Beschichtungsmaterial, wie zum Beispiel Kupfer, Nickel oder Chrom als Anode eingesetzt wird.

13. Verfahren nach einem der Ansprüche 1 bis 12, **dadurch gekennzeichnet, dass** während des Beschichtungsvorganges die Partikel des Beschichtungsmaterials durch elektromagnetische Felder derart geleitet werden, dass sich in bestimmten Bereichen, insbesondere in den Kantenbereichen der Stranggiesskokille, eine gleich dicke Schicht wie in den übrigen Bereichen abscheidet.

## Claims

1. Process for electrolytic coating of a strand casting mould (2), in which the internal surfaces (4) of the strand casting mould (2), which demarcate a mould cavity (3), are coated with a coating material for the purpose of achieving or re-achieving intended mould cavity dimensions, the strand casting mould (2), as the cathode, an anode (7) positioned in the mould cavity (3) and an electrolyte (25) which contains the coating material being used, **characterized in that** an insoluble anode (7) having a cross sectional shape, which is adapted to the cross sectional shape of mold cavity (3), is introduced into the mold cavity (3), the mold cavity (3) is sealed at the face side with sealing elements (8, 9) and with a head - (5) and a bottom piece (6) and will be controlled flowed through by the electrolyte serving as carrier of the coating material, and that the current direction is changed periodically by means of a rectifier device or the like with pole-changing function, and by a corresponding choice of this periodic change a uniform layer application is achieved by this means.

2. Process according to claim 1, **characterized in that** copper, nickel or chromium is used as the coating material and each is metered into the electrolyte (25) as oxide.

3. Process according to claim 1 or 2, **characterized in that** an electrolyte (25) containing methanesulfonic acid, cyanide or sulfuric acid is used.

4. Process according to any one of claims 1 to 3, **characterized in that** the anode (7) used in insoluble form, which can be also constructed as a multiple anode, is constructed from a platinum- or mixed ceramic-coated titanium material or from lead.

5. Process according to any one of the claims 1 to 4, **characterized in that** the electrolyte (25) is pumped by means of a pump (16) into a reactor space which is surrounded by the internal surfaces (4) of the mould cavity (3) and is closed off at the faces by a base - and a head piece (6, 5), and is fed from this back to the pump (16).

6. Process according to any one of the claims 1 to 5, **characterized in that** the anode (7) and/or the strand casting mould (2) are constructed rotatably around their longitudinal axis, so that rotation during the coating is rendered possible.

7. Process according to any one of the claims 1 to 6, **characterized in that** the strand casting mould (2) is cleaned by a rinsing process, in particular a cascade rinsing, before the coating.

8. Process according to any one of the claims 1 to 7, **characterized in that** the strand casting mould (2) is integrated in a closed system for the coating and preferably for the rinsing.

9. Process according to any one of the claims 1 to 8, **characterized in that** the strand casting mould (2) is made from a metallic material or composite material, such as copper, aluminum, nickel, from a plastic or composite plastic or from a ceramic material or other materials.

10. Process according to claim 1, **characterized in that** if copper is used, a commercially available copper oxide is used beforehand, in which the too high chlorine content is reduced by means of a washing-/dissolving process.

11. Process according to any one of the claims 1 to 10, **characterized in that** the inner surfaces of a polygonal rectangular mold cavity cross section will be coated.

12. Process according to claim 1, **characterized in that** the coating material, such as for example, copper, nickel or chromium, is employed as the anode.

13. Process according to any one of the claims 1 to 12, **characterized in that** during the coating operation the particles of the coating material are conducted by electromagnetic fields such that in certain regions, in particular in the edge regions of the strand casting mould, a layer of the same thickness as in the other regions is deposited.

## Revendications

1. Procédé de revêtement galvanique d'une lingotière (2) de coulée continue, dans lequel on revêt les surfaces (4) intérieures délimitant une empreinte (3) de moulage de la lingotière (2) de coulée continue d'une matière de revêtement en vue d'obtenir ou de réobtenir une masse de consigne d'empreinte de moulage, en utilisant la lingotière (2) de coulée continue comme cathode, une anode (7) montée dans l'empreinte (3) de moulage et un électrolyte (25) contenant la matière de revêtement, **caractérisé en ce que** l'on introduit dans l'empreinte (3) de moulage une anode (7) insoluble, dont la forme de la section transversale est adaptée à la forme de la section transversale de l'empreinte (3) de moulage, on rend étanche l'empreinte (3) de moulage du côté frontal par des éléments (8, 9) d'étanchéité et par une pièce (5) de tête et une pièce (6) de fond et on la fait traverser de manière réglée par l'électrolyte servant de support de la matière de revêtement et **en ce que**, au moyen d'un dispositif redresseur ou analogue à fonction d'inversion des pôles, on change périodiquement le sens du courant et on obtient ainsi, par un choix adéquat de ce changement périodique, un dépôt d'une couche uniforme sur toute la longueur de la lingotière.

2. Procédé suivant la revendication 1, **caractérisé en ce que** l'on utilise comme matière de revêtement du cuivre, du nickel ou du chrome et on l'ajoute respectivement sous la forme d'un oxyde à l'électrolyte (25).

3. Procédé suivant la revendication 1 ou 2, **caractérisé en ce que** l'on utilise un électrolyte (25) méthane sulfonique, cyanuré ou sulfurique.

4. Procédé suivant l'une des revendications 1 à 3, **caractérisé en ce que** l'anode (7) insoluble utilisée, qui peut être constituée aussi sous la forme d'anode multiple, est en un matériau de titane revêtu de platine ou d'une céramique mixte ou en plomb.

5. Procédé suivant l'une des revendications 1 à 4, **caractérisé en ce que** l'on pompe l'électrolyte (25), au moyen d'une pompe (16), dans un espace formant réacteur, entouré des surfaces (4) intérieures de l'empreinte (3) de moulage et fermé du côté frontal par une pièce (6) de fond ainsi que par une pièce (5) de tête et on le retourne de celui-ci à la pompe (16).

6. Procédé suivant l'une des revendications 1 à 5, **caractérisé en ce que** l'anode (7) et/ou la lingotière (2) de coulée continue sont montées tournantes autour de leur axe longitudinal, de manière à permettre une rotation pendant le revêtement.

7. Procédé suivant l'une des revendications 1 à 6, **caractérisé en ce que** l'on nettoie la lingotière (2) de coulée continue, avant le revêtement, par une opération de lavage, notamment par un lavage en cascade.

8. Procédé suivant l'une des revendications 1 à 7, **caractérisé en ce que** l'on met la lingotière (2) de coulée continue pour le revêtement, et de préférence pour le lavage, dans un système fermé.

9. Procédé suivant l'une des revendications 1 à 8, **caractérisé en ce que** la lingotière (2) de coulée continue est en un matériau métallique ou en un matériau composite, comme en cuivre, en aluminium, en nickel, en une matière plastique ou en une matière plastique composite ou en un matériau céramique ou en d'autres matériaux.

10. Procédé suivant la revendication 1, **caractérisé en ce que**, lorsque l'on utilise du cuivre, on utilise au préalable de l'oxyde de cuivre du commerce, dans lequel la teneur en chlore trop grande est réduite au moyen d'une opération de lavage/dissolution.

11. Procédé suivant l'une des revendications 1 à 10, **caractérisé en ce que** l'on revêt les surfaces intérieures d'une section transversale d'empreinte de moulage polygonale, notamment rectangulaire.

12. Procédé suivant la revendication 1, **caractérisé en ce que** l'on utilise la matière de revêtement, comme par exemple du cuivre, du nickel ou du chrome, comme anode.

13. Procédé suivant l'une des revendications 1 à 12, **caractérisé en ce que**, pendant l'opération de revêtement, on dirige les particules de la matière de revêtement par des champs électromagnétiques, de manière à déposer une couche d'une épaisseur uniforme dans des endroits déterminés, notamment dans les endroits de bord de la lingotière à coulée continue, tout comme dans les autres endroits.
